# DEMANDE DE BREVET EUROPEEN

(11) **EP 1 382 777 A1**
(43) Date de publication de la demande: **21.01.2004**
(21) Numéro de dépôt: 03077235.4
(22) Date de dépôt: 16.07.2003
(51) Int. Cl.: E04H 15/54

(54) **Sous tente composite isotherme pour environnements extremes et matériaux correspondants**

(30) Priorité: 17.07.2002 FR 0209166
(71) Demandeur: Abeil S.A., 15007 Aurillac Cédex (FR)
(72) Inventeur: Samec, Paul-Denis, 01000 Bourg-en-Bresse (FR); Mayer, Hugues-Arnaud, 15007 Aurillac Cédex (FR)
(74) Mandataire: Richebourg, Michel François

(57) **Abrégé**

Sous-tente (c'est-à-dire structure en forme de tente destinée à être placée sous un toit de tente classique en tissu imperméable à l'eau) en structure composite elle même composée d'un complexage de deux couches « textiles » 20 (une couche intérieure et une couche extérieure) entre lesquelles est disposée une couche de « garnissage » fibreux 40 apte à créer une « couche isolante d'air » et à minimiser les ponts thermiques entre les deux couches intérieure et extérieure. Une variante préférée consiste à intercaler une couche métallisée.

On obtient des indices TOG pouvant atteindre des valeurs de 4, 5, 6,5.

Applications aux tentes humanitaires, matériel de survie, etc...

## Description

### Secteur technique de l'invention :

La présente invention concerne le secteur technique des tentes utilisables dans des conditions extrêmes telles que froid ou chaleur intense, absence de moyens de chauffage ou de climatisation disponibles sur place, avec des applications pour les opérations humanitaires, les opérations en haute montagne, la survie en mer, les opérations de secours de manière générale, l'isolation de locaux temporaires ou permanents, notamment de bases de secours, et applications analogues qui apparaîtront clairement à l'homme de métier.

### Problème technique posé :

Le problème commun posé est l'obtention d'une excellente isolation thermique été/hiver notamment en conditions extrêmes, qui doit être impérativement combinée à une légèreté maximale.

Ce problème est aggravé par le fait que, comme de telles tentes, notamment pour les opérations humanitaires, sont destinées à rester en place quelquefois des années entières, il est nécessaire qu'elles présentent de très bonnes caractéristiques thermiques aussi bien en été qu'en hiver.

Il est également important qu'elles puissent être munies d'une protection contre la pluie dans les climats humides, et, sous ces mêmes climats, également contre la dégradation par pourrissement, développement de champignons, moisissures, parasites, etc.... Dans les climats secs comme par exemple certains déserts africains, cette protection n'est pas nécessaire, mais par contre l'isolation thermique doit pouvoir protéger de la chaleur le jour, et du froid rigoureux la nuit.

Il est important que les caractéristiques d'isolation thermique soient telles qu'elles permettent d'éviter ou de minimiser le recours à un chauffage d'appoint toujours dangereux dans de tels contextes, car souvent à flamme vice (bois ou gaz).

Il est également crucial que les matériaux constitutifs conservent une bonne « respirabilité » c'est-à-dire présentent une perméabilité suffisante à l'air et à la vapeur, afin d'éviter les phénomènes nuisibles de condensation ou d'accumulation d'humidité, tout en étant imperméables à l'eau de pluie pour les climats humides.

### Art antérieur:

On connaît, dans le domaine des opérations humanitaires notamment, des tentes aptes à être établies rapidement, transportables facilement, notamment par avion, vers des zones soit pauvres ou désertiques, soit détruites par un événement naturel ou non, c'est-à-dire des zones où aucune infrastructure de chauffage et / ou de climatisation, selon la saison, n'existe ou ne subsiste.

L'histoire récente a montré l'établissement par les organisations humanitaires de camps de réfugiés ou de sinistrés notamment, comportant de nombreuses tentes de ce type.

Ces tentes sont constituées soit d'une seule couche de tissu, formant un toit et des rabats latéraux, soit de deux couches de tissu.

Même dans le cas d'une tente dont la structure est constituée de deux couches de tissu, il n'existe quasiment pas d'isolation ou de régulation thermique, ni en été ni en hiver. De plus, la structure des tentes est telle (pour des raisons impérieuses de légèreté) que les deux couches de tissu viennent souvent au contact l'une de l'autre, ce qui crée de nombreux ponts thermiques.

De plus, dans tous les cas de figure connus, les tissus sont soit trop fins, soit trop épais, soit trop rigides, et quelquefois cumulent ces inconvénients. Ceci est dû au fait que l'établissement de tels camps est toujours réalisé, par définition, dans l'urgence, et que cette urgence n'a jamais permis de réaliser des tentes de technologie suffisamment avancée pour répondre aux problèmes posés ci-dessus. En pratique, les organisations ont, dans l'urgence, employé les tentes et les textiles existants, et les concepteurs de tentes ou de textiles ne se sont pas attachés, de leur côté, à rechercher les améliorations dont le besoin se faisait pourtant cruellement sentir.

En hiver, la chaleur est perdue. En été, la chaleur s'accumule au contraire sous le tissu. Par vent fort, les toiles en tissu laissent passer l'air, ce qui refroidit l'intérieur en hiver.

De plus, le mode d'utilisation aggrave ces problèmes : présence de meubles ou objets contre la toile, qui créent des contacts avec la toile, des ponts thermiques en cas de présence de deux toiles, et dont le frottement use rapidement le tissu ; présence d'objets attachés ou suspendus aux toiles etc....

La seule qualité de ces tentes (dont l'intérêt est naturellement capital malgré les insuffisances constatées) est de protéger les occupants de la pluie et de remplir le critère d'une respirabilité correcte.

Il est possible que l'industrie considérée n'ait pas jugé possible de parvenir à une solution résolvant cet ensemble de problèmes techniques dont beaucoup sont contradictoires ou antagonistes : par exemple, une épaisseur importante permet a priori de meilleures propriétés, mais le poids est un facteur pénalisant ; de même, des matières d'indice TOG élevé conserveront mieux la chaleur, mais, de manière connue, au détriment de la respirabilité.

C'est pourquoi sans doute *aucune* solution ni même approche de solution n'existe à ce jour.

Il existe donc un besoin important et reconnu pour de nouveaux matériaux et de nouvelles tentes répondant aux impératifs précités. L'un des mérites du Demandeur est de s'être attaché à poser ces problèmes, et à leur trouver une solution à la fois technologique ET de coût abordable pour les organisations humanitaires, autre impératif incontournable.

### Résumé de l'invention :

La présente invention réside dans une sous-tente (c'est-à-dire une structure en forme de tente destinée à être placée sous un toit de tente classique en tissu imperméable à l'eau) en structure plane isolante, notamment structure composite elle même composée d'un complexage de deux couches « textiles » (une couche intérieure et une couche extérieure) entre lesquelles est disposée une couche de « garnissage » apte à créer une « couche isolante d'air » et à minimiser les ponts thermiques entre les deux couches intérieure et extérieure.

### Conventions et définitions

Par « **intérieur** » (INT sur les figures) on désigne l'intérieur de la tente, et la direction ou l'exposition correspondantes. « **Extérieur** » désigne naturellement l'inverse (E X T sur les figures).

Par « **couche isolante d'air »** on désigne un volume comportant un maximum de poches, canaux, volumes ouverts ou fermés comportant de l'air, l'ensemble étant formé par une structure fibreuse non compacte ou par tout matériau expansé ou formé de manière à créer un tel volume d'air, y compris des structures de type connu en « nids d'abeille », en matière plane « déployée » c'est-à-dire une matière plane comme un non tissé déployé autour de fentes longitudinales (par analogie ave un « métal déployé » bien connu), le non tissé étant éventuellement rigidifié par une résine ou autre enduction ou imprégnation de manière à conserver sa forme, une fois déployé, après avoir été transporté sous forme plane, voire en mousses à forte porosité, et matériaux analogues bien connus. Un matériau préféré de « **garnissage** » est constitué de fibres dont la nature est choisie en fonction du climat et de l'existence ou non d'une protection contre la pluie et l'humidité: dans les conditions humides, on évitera les fibres naturelles comme le coton et analogues, qui pourrissent rapidement, et absorbent l'humidité donc alourdissent considérablement la structure, et on choisira des fibres synthétiques en polypropylène, polyesters (le meilleur effet est obtenu avec un polyester de tout type, mono- ou bi-composant, y compris du type « hollow fiber » ou à fibres creuses), ou Nylons™, notamment formées par une structure en voiles superposés, tandis que dans les conditions de climat sec, on pourra employer également des fibres naturelles de toute sorte, comme un tissu (tissé) ou tricot (de préférence dit « à mailles bloquées ») en coton, sisal, chanvre, laine, lin,toiles de jute, et fibres naturelles analogues, souvent disponibles sur place, bien connues de l'homme de métier.

« **Couche isolante** » ou « Couche isolante d'air » désigne par simplicité, dans la présente demande, y compris les revendications, l'ensemble de la définition ci-dessus, ainsi que les équivalents techniques qui seront aisément accessibles à l'homme de métier. Ceci est également vrai pour le vocable « garnissage ».

Par « **textile** ou **tissu** ou **tissé** » on désignera dans toute la présente demande, y compris dans les revendications, un produit textile comme un tissu, un tricot ou analogues, ou un **non tissé** (ou **intissé**), de structure éventuellement particulière comme un voile, ou comme une structure stratifiée comme par exemple des voiles superposés, ou une structure formée par au moins deux couches « textiles » identiques ou différentes collées ou cousues l'une à l'autre, par exemple une couche de tissu et une couche de non tissé, ce dernier étant éventuellement métallisé sur une face au moins, et analogues. Le vocable « textile » sauf indication expresse différente, désignera dans toute la présente demande, y compris dans les revendications, l'ensemble de ces définitions, par simplicité.

Comme le sait l'homme de métier, une **structure en voile** est obtenue à partir de balles de fibres par ouverture et cardage de ces fibres, afin de les rendre sensiblement parallèles entre elles, après quoi, en sortie de machine, généralement en 3 m de largeur, on sort un voile de fibres, de l'ordre de 10 ou 20 à 50 g/m2, et on dispose par va-et-vient de la machine des couches successives du voile continu. Cette superposition de voiles constitue le garnissage. Dans la présente invention, on ne comprimera pas sensiblement ce « voile » afin de laisser subsister la couche d'air isolante.

« Imperméable à l'eau » désigne une structure qui ne laisse pas passer l'eau de pluie ou de condensation, mais qui est suffisamment micro poreuse afin d'assurer le passage de l'air et de la vapeur d'eau, (cette dernière caractéristique étant dénommée « respirabilité »). Une telle structure n'est donc pas « étanche » à l'eau.

« TOG » désigne un essai normalisé permettant d'apprécier l'isolation thermique. Plus l'indice TOG est élevé, meilleure est l'isolation thermique. Un problème posé est d'atteindre un indice TOG d'au moins 5, qui correspond à la possibilité de s'affranchir du chauffage d'appoint. Il s'agit d'un objectif très ambitieux, et il est surprenant que certaines des structures selon l'invention l'atteigne. D'autres structures s'approchent de cet indice, et constituent de très bons compromis en fonction des conditions climatiques, des possibilités ou non de chauffage d'appoint sûr, et autres paramètres. On verra aussi qu'il est possible d'augmenter les épaisseurs de fibres, et / ou d'employer une couche métallisée disposée de manière spéciale, si l'on veut augmenter l'indice TOG. L'homme de métier saura définir les combinaisons et adaptations possibles, à la lecture de la description qui va suivre.

### Description détaillée de l'invention :

L'invention concerne donc une structure plane complexe qui comporte au moins :
- une couche « textile» extérieure
- une couche « textile» intérieure
- un matériau de « garnissage » formant une « couche isolante d'air » emprisonné entre ces deux couches.

La couche « textile» intérieure peut être identique ou différente de la couche « textile » extérieure.

Le matériau constitutif de ces couches de « textile » est tout type de matière naturelle ou synthétique, tissée ou non tissée (ou intissée), possédant comme caractéristique principale les caractéristiques requises de respirabilité, c'est-à-dire une matière tissée ou non tissée microporeuse à l'air et à la vapeur.

Selon un mode de réalisation particulier, au moins la face interne de la couche textile interne est ignifuge ou ignifugée, de manière à résister à un feu résultant d'un chauffage d'appoint ou à un accident « domestique » comme un feu de cuisine ou analogue.

Selon encore un mode de réalisation particulier, au moins la face extérieure de la couche textile extérieure est imperméable à l'eau. Ceci permet soit de résister à une fuite provenant de première sous tente habituelle en tissu, lorsque la tente en possède une, soit de remplacer avantageusement ladite première sous tente en tissu.

Selon encore un mode de réalisation particulier, ladite structure plane possède une face extérieure totalement imperméable à l'eau et éventuellement sans caractéristique de respirabilité, et est dotée de propriétés mécaniques suffisantes, notamment résistance à la perforation, par exemple une face en caoutchouc ou matière analogue, lorsque ladite structure est destinée à être disposée en tapis de sol ou sous un tapis de sol.

Selon un mode de réalisation particulier, ladite structure plane selon l'invention comporte une feuille extérieure en polypropylène, polyester, polyester haute densité, ou toute bâche en matière synthétique ou « plastique », pour les climats pluvieux.

Les « textiles » constitutifs des couches extérieure et intérieure pourront présenter un grammage de l'ordre de 100 à 300 g / m2, selon les applications envisagées et les climats concernés, selon également qu'il existe ou non une première sous tente en tissu, un chauffage d'appoint, et autres paramètres analogues, dont le poids est acceptable.

### TEXTILES :

Les « textiles » sont de préférence choisis parmi :
- des non tissés ou intissés
- des structures composites comme le produit PEHD (POLYÉTHYLÈNE HAUTE DENSITÉ) ou des composites à base de PEHD qui peuvent consister en un laminé de deux feuilles de polypropylène emprisonnant une couche fibreuse.
- des tissus ou non tissés ou intissés ou de telles structures composites métallisés sur au moins une de leur faces
- les combinaisons de ces textiles formant des textiles stratifiés
- des tissus ou non tissés ou intissés ou de telles structures composites ou stratifiées ignifuges ou ignifugées sur au moins une de leurs faces
- des tissus ou non tissés ou intissés ou de telles structures composites rendues hydrophobes ou imperméabilisées, ou traitées anti-bactérien, anti-acariens, etc... sur au moins une de leurs faces.

La matière constitutive de ces « textiles » est de préférence choisie parmi :
- le polypropylène
- les différents Nylons™
- HDPE
- composites à base de HDPE,
- polyesters, polyamides PA,
- tissus tissés de tous type (sergé, toile, etc...), tricots ( à maille bloquée ou à structure bloquant l'étirement directionnel), films en polymère
- complexages de ces matériaux (contre-collage, produits thermoliés, liage chimique, etc...) notamment d'un non tissé ou tissu avec un film, ou encore enduction « technique » : produit aluminé, imper-respirant, à qualité biologique par exemple anti-bactérien et analogues, apportant des propriétés spécifiques sur une, ou les deux faces, de la sous tente.

Le textile est par exemple à 30, 50, 100 g /m2, et on recherchera un compromis entre les propriétés d'une part, le coût et le poids d'autre part. On peut choisir un 100 % polypropylène 50 ou 75 g / m2 pour les tentes considérées.

De manière tout-à-fait préférée, on emploiera, au moins pour certaines faces auxquelles il est souhaitable de conférer des propriétés particulières, des matières comme le produit PEHD (POLYÉTHYLÈNE HAUTE DENSITÉ) éventuellement métallisé sur une face, ou un produit ignifuge de type M ÉTA-ARAMIDE.

Le « textile » présentera de préférence, au moins sur une face INT ou E X T de la structure complexe finale selon l'invention, une structure stratifiée dont les diverses couches seront disposées selon des combinaisons diverses en ce qui concerne l'ordre de l'intérieur vers l'extérieur et, pour certaines d'entre elles, comme une couche métallisée sur une face, en ce qui concerne l'orientation vers l'intérieur ou vers l'extérieur. Ceci sera apparent dans les exemples qui vont suivre et sur le dessin annexé, le tout à titre non limitatif, comme le comprendra aisément l'homme de métier.

### GARNISSAGE

Le « garnissage » est tel que décrit ci dessus.

Selon un mode de réalisation particulier, le garnissage est obtenu par cardage d'un voile de fibres et nappage des voiles jusqu'à poids et épaisseur voulus, avec éventuellement recours à d'autres techniques bien connues.

Notamment, le complexage permet d'atteindre des valeurs de TOG de, par exemple, 5, permettant de vivre en conditions climatiques froides sans chauffage d'appoint important.

De préférence, le garnissage est imputrescible et hydrophobe, si nécessaire : antibactérien, insecticide/antifongique.

Selon un mode de réalisation particulier, on choisira une fibre polyester d'environ 6 deniers et coupe de 64 mm en nappage, fibres de tous diamètres et toutes longueurs, creuses ou pleines.

On peut également utiliser tout autre type de fibre imputrescible par nature ou dont le traitement est possible, comme PA (polyamide), polypropylène, et polyester mentionnés plus haut.

Pour un climat sec, on peut envisager le coton ou autres fibres hydrophiles, mais l'extérieur doit être résistant à la dégradation par les rayonnements UV et lR.

Poids : de préférence environ 200 g / m2 pour une épaisseur d'environ 30 mm, par exemple non tissé polypropylène / 200 g fibres / non tissé polypropylène , qui donne un indice TOG de 4,9 à 5,3.

Pour des zones plus tempérées , le garnissage de fibres sera par exemple à 100 g / m2, donnant avec le non tissé polypropylène ci-dessus un TOG de 3,1 à 3,4.

Pour les zones chaudes, on emploiera un produit du type non tissé / garnissage fibres 100 g / m2 20 mm / non tissé (le non tissé étant par exemple un polyester ou polypropylène), sous forme d'un complexe avec par exemple, à titre non limitatif, une feuille métallisée.

On pourra éventuellement envisager des garnissages plus complexes, notamment comportant deux ou plusieurs couches de fibres identiques ou différentes par leur nature (voile ou autre) ou par leur composition (couche de fibres naturelles combinées avec une couche de fibres synthétiques, ou deux couches différentes de fibres naturelles, ou de fibres synthétiques, et combinaisons analogues)

### FEUILLE OU FILM METALLISE(E)

Il s'agit d'une option, qui apporte cependant des propriétés très intéressantes.

Par exemple, l'apport d'un film aluminé permet de réduire le poids de fibres nécessaire ou bien, à poids égal de fibres, d'obtenir un indice TOG supérieur. Le coût des produits aluminés pourra limiter leur emploi aux produits destinés au sport, au camping, aux unités de secours, armées, et analogues.

A titre d'exemple non limitatif, un non tissé polypropylène / garnissage de fibres à 100 g / m2 / non tissé HDPE + feuille aluminium donne un indice TOG de 5, 6 ainsi qu'une très bonne isolation contre la chaleur et les UV.

Dans un tel produit, on pourra également employer, mais de manière moins préférée, comme garnissage certains types de mousses expansées si leur résilience et leur résistance à la pliure sont suffisantes.

La feuille métallisée présente une épaisseur de 20 à 150 microns, de préférence 30 à 100 microns, de préférence voisine de 30 à 60 microns.

D'autres caractéristiques et avantages de l'invention seront mieux compris à la lecture de la description qui va suivre, et en se référant au dessin annexé sur lequel:
- la figure 1, qui représente une tente 1 de l'art antérieur, sans sous tente en tissu sur la moitié gauche de la figure, avec sous tente 2 en tissu sur la moitié droite ; 3 est un tapis de sol.
- la figure 2 représente (figure 2A) une tente 1 classique comportant une première réalisation non limitative d'une sous tente 2 selon l'invention et (Figure 2B) un agrandissement, en vue en coupe, du matériau complexe ( ou « structure plane ») employé selon l'invention pour fabriquer la sous tente (ou un tapis de sol le cas échéant) ;
- la figure 3 représente (figure 3A) une tente 1 comportant une seconde réalisation non limitative d'une sous tente 2 selon l'invention et (Figure «3B) un agrandissement, en vue en coupe, du matériau complexe employé selon l'invention pour fabriquer la sous tente (ou un tapis de sol le cas échéant);
- la figure 4, qui se compose des figures 4A à 4J, représente un agrandissement, en vue en coupe, du matériau complexe employé selon l'invention pour fabriquer la sous tente (ou un tapis de sol le cas échéant), selon diverses combinaisons non limitatives de couches de « textile» et de « garnissage », avec éventuellement au moins une couche ou feuille mince métallisée, permettant de réaliser des structures planes selon l'invention, adaptées à divers climats et conditions d'utilisation.

On voit que l'invention permet, à partir d'éléments de base peu nombreux, de s'adapter à toutes les conditions climatiques et d'utilisation, qu'il s'agisse de réaliser une tente humanitaire, un tapis de sol, une tente de camping, de survie, ou pour les forces armées, les sauveteurs en cas de catastrophe naturelle, un hôpital de campagne, et structures analogues. Sur les figures annexées, les mêmes références ont les mêmes significations.

La **figure 2** représente une première version de tente 1 comportant déjà une première sous tente 2 en tissu (qui n'est cependant pas indispensable). Si cette tente est destinée à un climat sec, ou si la tente 1 est déjà imperméable à l'eau, il n'est pas impératif que la structure plane 4 selon l'invention (coupe sur la figure 2A) comporte une couche extérieure (E X T 2 ) imperméable à l'eau. On la rendra simplement hydrophobe, éventuellement.

La couche 5 et la couche 6 (couches textiles) peuvent consister dans cet exemple en feuilles de non tissé (intissé) 100 % polypropylène, de grammage 45 g/m2, qui assurent une bonne respirabilité et, s'il est traité par un matériau hydrophobe , une bonne imperméabilité à l'eau.

Le polypropylène est de type « spun » (filé) et/ou teint.

Imputrescible, test de résistance à la cigarette BS 5852 passé, pas de « peeling » (boulochage).

| | |
|---|---|
| Résistance de chaîne | 29,4 decaNewton |
| Résistance de trame | 24,8 deca Newton |

La couche intermédiaire de garnissage de fibres formant une « couche isolante d'air » est dans cet exemple non limitatif en voiles de polyester.

Pour une bonne isolation thermique, on utilisera pour le garnissage un 100 % polyester cardé, 100 g / m2, fibres de 60 mm, épaisseur 20 mm avant compression pour le transport en rouleau, cette épaisseur étant restaurée à la mise en place sur site.

### TOG 3,1 à 3,4.

Pour une très bonne isolation thermique, on emploiera le même garnissage, mais à 200 g / m2 (épaisseur 30 mm).

### TOG 4,9 à 5,3.

La structure de qualité « très bonne isolation thermique » donne les résultats suivants selon la norme de mesure de résistance évaporative NF EN 31092 (mesure de la résistance au passage de la vapeur d'eau). Une structure à bonne respirabilité présente donc une résistance évaporative faible. Unité m2.Pa/W. Cf. également norme ISO 11092.

A titre de référence, la Ret de 1 mm d'air calme (pas de convection interne) est de 2, 2 m2.Pa/W.

| | |
|---|---|
| Résultats sur trois éprouvettes | 10,3, 10, 6, 13,6. |

(la dispersion est dûe à l'hétérogénéité de l'échantillon d'essai ; en production , la valeur ne serait pas autant dispersés)

Pour un climat humide, on ajoutera une feuille E X T 2 en matériau étanche à l'eau comme un polypropylène, polyester, et analogues, qui devra rester micro poreux afin d'assurer une bonne respirabilité.

La **figure 3** représente une variante qui est à ce jour le meilleur mode de réalisation car assurant un très bon ensemble de propriétés thermiques été hiver.

La couche extérieure 5 est un prolypropylène semblable à celui de la figure 2. (ou un Nylon™).

La couche isolante 7 est identique à celle de la figure 2 ; elle peut être moins épaisse en raison des caractéristiques de la couche intérieure 8 qui sera décrite ci-dessous.

La couche intérieure 8 est une structure composite qui est composée, de l'extérieur vers l'intérieur :
- d'une couche de base 9 fibreuse en polypropylène ou polyester ou Nylon™, notamment polypropylène, à environ 50 g/m2
- d'une couche intérieure 10 métallisée (l'épaisseur étant de l'ordre de 30 à 50 microns)
- éventuellement d'une couche intérieure de protection 11 en polypropylène.

Selon un mode de réalisation particulier, les couches 9 et 11 sont formées par un film du produit PEHD (POLYÉTHYLÈNE HAUTE DENSITÉ) métallisé.

Dans cet exemple représenté sur la figure 3, la face métallisée, située SOUS l'isolant 7, c'est-à-dire sur la face INTERIEURE de cet isolant 7, conserve la chaleur en hiver et au contraire protège en été l'intérieur contre l'échauffement de la couche isolante 7 : on conserve donc la fraîcheur.

Un produit métallisé permet également de produire plusieurs versions de sous tente dont l'élément isolant 7 peut alors être plus ou moins épais. Si on choisit un isolant 7 moins épais que dans la figure 2, la couche 8 métallisée permet de conserver le même indice TOG. Si au contraire on conserve la même épaisseur pour la couche isolante 7, la couche métallisée 8 permet d'augmenter l'indice TOG.

La **figure 4** représente encore un mode de réalisation non limitatif de l'invention.

Sur la **figure 4 A**, la structure plane selon l'invention est composée (de l'extérieur de la tente vers l'intérieur) des feuilles ou couches suivantes:
- polypropylène ou Nylon™ de protection 20
- couche fibreuse polypropylène, polyester ou Nylon™ 30
- garnissage fibreux en voile de polyester, polypropylène 40 à 110 g/m2
- couche fibreuse polyester, polypropylène ou Nylon(tm) ™ 30
- couche intérieure de protection (éventuellement) en polypropylène ou polyester ou Nylon(tm) ™ 20

### TOG = 5,5

Si l'on réduit le garnissage de 110 à 90 m2 / g, l'indice TOG diminue à 4,3.

Sur la figure **4 B**, la structure plane selon l'invention est composée (de l'extérieur de la tente vers l'intérieur) des feuilles ou couches suivantes:
- polypropylène ou Nylon™ ou polyester de protection 20
- couche fibreuse polypropylène, polyester ou Nylon™ métallisée sur une face (trait en gras sur la figure), la face métallisée étant tournée vers l'intérieur de la tente, c'est-à-dire vers les fibres 40 35 (la **figure 4 C** représente un agrandissement de la couche 35, qui comporte donc un substrat ou base fibreuse 37 dont une face est métallisée (M)).
- garnissage fibreux en voile de polyester, polypropylène 40 à 90 g/m2
- couche fibreuse polyester, polypropylène ou Nylon™ 30
- couche intérieure de protection (éventuellement) en polypropylène ou polyester ou Nylon™ 20

Sur la figure **4 D**, la structure plane selon l'invention est composée (de l'extérieur de la tente vers l'intérieur) des feuilles ou couches suivantes:
- polypropylène ou Nylon™ ou polyester de protection 20
- couche fibreuse polypropylène, polyester ou Nylon™ métallisée sur une face (trait en gras sur la figure), la face métallisée étant tournée vers l'extérieur de la tente 35 (la figure **4 E** représente un agrandissement de la couche 35, qui comporte donc un substrat ou base fibreuse 37 dont une face est métallisée (M)).
- garnissage fibreux en voile de polyester, polypropylène 40 à 90 g/m2
- couche fibreuse polyester, polypropylène ou Nylon(tm) 30
- couche intérieure de protection (éventuellement) en polypropylène ou polyester ou Nylon™ 20

### TOG = 5,6

On voit que l'on conserve sensiblement l'excellent indice TOG de 5,5 de la structure de la figure 4 A (on l'améliore même à 5,6) en utilisant une feuille 35 métallisée à face métallisée tournée vers l'extérieur et en réduisant de 110 à 90 g / m2 le garnissage 40 : le gain de poids est très appréciable.

Sur la figure **4 F**, la structure plane selon l'invention est composée (de l'extérieur de la tente vers l'intérieur) des feuilles ou couches suivantes:
- polypropylène ou Nylon™ ou polyester de protection 20
- garnissage fibreux en voile de polyester, polypropylène 40 à 90 g / m2
- couche fibreuse polypropylène, polyester ou Nylon™ métallisée sur une face (trait en gras sur la figure), la face métallisée étant tournée vers l'intérieur de la tente 35
- couche intérieure de protection (éventuellement) en polypropylène ou polyester ou Nylon ™ 20

Sur la figure **4 G,** la structure plane selon l'invention est composée (de l'extérieur de la tente vers l'intérieur) des feuilles ou couches suivantes:
- couche fibreuse polypropylène, polyester ou Nylon™ métallisée sur une face (trait en gras sur la figure), la face métallisée étant tournée vers l'intérieur ou l'extérieur de la tente 35
- garnissage fibreux en voile de polyester, polypropylène 40 à 90 ou 110g/m2
- couche fibreuse polyester, polypropylène ou Nylon™ 30
- couche intérieure de protection (éventuellement) en polypropylène ou polyester ou Nylon™ 20

Sur la figure **4 H**, la structure plane selon l'invention est composée (de l'extérieur de la tente vers l'intérieur) des feuilles ou couches suivantes:
- polypropylène ou Nylon™ ou polyester de protection (éventuellement) 20
- couche fibreuse polyester, polypropylène ou Nylon™ 30
- garnissage fibreux en voile de polyester, polypropylène 40 à 90 ou 110g/m2
- couche fibreuse polypropylène, polyester ou Nylon(tm) métallisée sur une face (trait en gras sur la figure), la face métallisée étant tournée vers l'extérieur de la tente, c'est-à-dire vers les fibres 40 35
- couche intérieure de protection (éventuellement) en polypropylène ou polyester ou Nylon™ 20

Sur la figure **4 l**, la structure plane selon l'invention est composée (de l'extérieur de la tente vers l'intérieur) des feuilles ou couches suivantes:
- polypropylène ou Nylon™ ou polyester de protection 20
- feuille métallique (aluminium 30, 50 , 100 microns) 50
- garnissage fibreux en voile de polyester, polypropylène 40 à90 ou 110g/m2
- couche fibreuse polyester, polypropylène ou Nylon™ (éventuellement) 30
- couche intérieure de protection (éventuellement) en polypropylène ou polyester ou Nylon™ 20
(si la couche 30 intérieure est absente, on appliquera la couche 20 intérieure, et inversement)

Sur la figure **4 J**, la structure plane selon l'invention est composée (de l'extérieur de la tente vers l'intérieur) des feuilles ou couches suivantes:
- polypropylène ou Nylon™ ou polyester de protection 20
- couche fibreuse polyester, polypropylène ou Nylon™ 30
- garnissage fibreux en voile de polyester, polypropylène 40 à 110 g / m2
- couche fibreuse polypropylène, polyester ou Nylon ™ métallisée sur une face (trait en gras sur la figure), la face métallisée étant tournée vers l'extérieur de la tente, c'est-à-dire vers les fibres 40 35
- couche intérieure de protection (éventuellement) en polypropylène ou polyester ou Nylon™ 20

### TOG = 6,5

Selon les épaisseurs de l'isolant 7, et l'emploi ou non d'une feuille métallisée, on augmente par exemple l'indice TOG de 18 ou 30 % tout en restant dans des poids acceptables, et l'on peut facilement atteindre des valeurs de TOG d'au moins 5, voire aussi excellentes que 6,5.

Selon un mode de réalisation particulier, non limitatif, de l'invention, la couche 30 est choisie dans la gamme des produits PEHD (POLYÉTHYLÈNE HAUTE DENSITÉ) et la couche 35 ( 37, M) est choisie dans la gamme des produits PEHD (POLYÉTHYLÈNE HAUTE DENSITÉ)™ métallisés.

Ces produits sont à environ 50 g/m2 et 170 microns d'épaisseur pour le premier, et respectivement 61 g/m2 et 170 microns pour le produit métallisé.

L'invention concerne également les sous tentes fabriquées avec les structures planes complexes décrites ci dessus selon l'invention.

L'invention concerne encore les tapis de sol fabriqués avec les structures planes complexes décrites ci dessus selon l'invention, éventuellement munis comme indiqué d'une face inférieure caoutchoutée au contact du sol.

L'invention concerne encore les tentes de survie, canots de survie, hôpitaux de campagne, bâtiments ou structures de chantier , structures gonflables et analogues, capables d'assurer une protection thermique lors de froids extrêmes, et comportant une paroi de forme quelconque adaptée doublée à l'intérieur d'une structure plane selon l'invention.

L'invention couvre également tous les modes de réalisation et toutes les applications qui seront directement accessibles à l'homme de métier à la lecture de la présente demande, de ses connaissances propres, et éventuellement d'essais simples de routine.

## Revendications

1. Structure plane isolante, notamment sous tente isolante, **caractérisée en ce qu'**elle comprend une structure composite elle même composée d'un complexage de deux couches « textiles », une couche intérieure et une couche extérieure, entre lesquelles est disposée une couche de « garnissage » apte à créer une « couche isolante d'air » et à minimiser les ponts thermiques entre les deux couches intérieure et extérieure.

2. Structure plane isolante selon la revendication 1, **caractérisée en ce que** la structure plane complexe comporte au moins :
- une couche « textile» extérieure
- une couche « textile » intérieure
- un matériau de « garnissage » formant une « couche isolante d'air » emprisonné entre ces deux couches.

3. Structure plane isolante selon la revendication 1 ou 2, **caractérisée en ce que** la couche « textile » intérieure peut être identique ou différente de la couche « textile » extérieure.

4. Structure plane isolante selon l'une quelconque des revendications 1 à 3, **caractérisée en ce que** le matériau constitutif desdites couches de « textile» est tout type de matière naturelle ou synthétique, tissée ou non tissée ou encore intissée, possédant comme caractéristique principale les caractéristiques requises de respirabilité, c'est-à-dire une matière tissée ou non tissée microporeuse à l'air et à la vapeur.

5. Structure plane isolante selon l'une quelconque des revendications 1 à 4, **caractérisée en ce qu'**au moins la face interne de la couche textile interne est ignifuge ou ignifugée, de manière à résister à un feu résultant d'un chauffage d'appoint ou à un accident « domestique » comme un feu de cuisine ou analogue.

6. Structure plane isolante selon l'une quelconque des revendications 1 à 5, **caractérisée en ce qu'**au moins la face extérieure de la couche textile extérieure est imperméable à l'eau.

7. Structure plane isolante selon l'une quelconque des revendications 1 à 6, **caractérisée en ce que** ladite structure plane selon l'invention comporte une feuille extérieure en polypropylène, polyester, polyester haute densité, ou toute bâche en matière synthétique ou « plastique », pour les climats pluvieux.

8. Structure plane isolante selon l'une quelconque des revendications 1 à 7, **caractérisée en ce que** les « textiles » constitutifs des couches extérieure et intérieure pourront présenter un grammage de l'ordre de 100 à 300 g / m2.

9. Structure plane isolante selon l'une quelconque des revendications 1 à 8, **caractérisée en ce que** les « textiles » sont de préférence des non tissés ou intissés.

10. Structure plane isolante selon l'une quelconque des revendications 1 à 8, **caractérisée en ce que** les « textiles » sont de préférence des structures composites comme le produit PEHD (POLYÉTHYLÈNE HAUTE DENSITÉ) ou des composites à base de PEHD qui peuvent consister en un laminé de deux feuilles de polypropylène emprisonnant une couche fibreuse.

11. Structure plane isolante selon l'une quelconque des revendications 1 à 8, **caractérisée en ce que** les « textiles » sont de préférence des tissus ou non tissés ou intissés ou de telles structures composites métallisés sur au moins une de leurs faces.

12. Structure plane isolante selon l'une quelconque des revendications 1 à 8, **caractérisée en ce que** les « textiles » sont de préférence les combinaisons de textiles choisis parmi le groupe composé de tissus tissés ou non tissés ou intissés ou des structures composites, formant des textiles stratifiés.

13. Structure plane isolante selon l'une quelconque des revendications 1 à 8, **caractérisée en ce que** les « textiles » sont de préférence des tissus ou non tissés ou intissés ou de telles structures composites ou stratifiées ignifuges ou ignifugées sur au moins une de leurs faces.

14. Structure plane isolante selon l'une quelconque des revendications 1 à 8, **caractérisée en ce que** les « textiles » sont de préférence des tissus ou non tissés ou intissés ou de telles structures composites rendues hydrophobes ou imperméabilisées, ou traitées anti-bactérien, anti-acariens ou autres sur au moins une de leurs faces.

15. Structure plane isolante selon l'une quelconque des revendications 1 à 9, **caractérisée en ce que** la matière constitutive de ces « textiles » est de préférence le polypropylène.

16. Structure plane isolante selon l'une quelconque des revendications 1 à 9, **caractérisée en ce que** la matière constitutive de ces « textiles » est de préférence les différents Nylon™ .

17. Structure plane isolante selon l'une quelconque des revendications 1 à 9, **caractérisée en ce que** la matière constitutive de ces « textiles » est de préférence du HDPE.

18. Structure plane isolante selon l'une quelconque des revendications 1 à 9, **caractérisée en ce que** la matière constitutive de ces « textiles » est de préférence des composites à base de HDPE.

19. Structure plane isolante selon l'une quelconque des revendications 1 à 9, **caractérisée en ce que** la matière constitutive de ces « textiles » est de préférence des polyesters, polyamides PA.

20. Structure plane isolante selon l'une quelconque des revendications 1 à 9, **caractérisée en ce que** la matière constitutive de ces « textiles » est de préférence des tissus tissés de tous type, tricots tels que des tricots à maille bloquée ou à structure bloquant l'étirement directionnel, films en polymère.

21. Structure plane isolante selon l'une quelconque des revendications 1 à 9, **caractérisée en ce que** la matière constitutive des « textiles » choisis parmi le groupe composé de tissus tissés ou non tissés ou intissés ou des structures composites, est de préférence des complexages des matériaux choisis parmi le groupe composé de polypropylène, Nylon™, PEHD, composites à base de PEHD, polyesters, polyamides PA, tissus tissés de tous types, tricots, films en polymère, par tous moyens tels que contre-collage, produits thermoliés, liage chimique par exemples, notamment d'un non tissé ou tissu avec un film, ou encore enduction « technique » : produit aluminé, imper-respirant, à qualité biologique par exemple anti-bactérien et analogues, apportant des propriétés spécifiques sur une, ou les deux faces, de la Structure plane.

22. Structure plane isolante selon l'une quelconque des revendications 1 à 7, **caractérisée en ce que** le textile présente un poids de 30, 50, 100 g /m2, par exemple un textile 100 % polypropylène 50 ou 75 g / m2 pour les tentes considérées.

23. Sructure plane isolante selon l'une quelconque des revendications 1 à 22, **caractérisée en ce que**, de manière tout-à-fait préférée, on emploiera des matières comme le produit PEHD (POLYÉTHYLÈNE HAUTE DENSITÉ) éventuellement métallisé sur une face, ou un produit ignifuge de type MÉTA-ARAMIDE., au moins pour certaines faces auxquelles il est souhaitable de conférer des propriétés particulières.

24. Structure plane isolante selon l'une quelconque des revendications 1 à 23, **caractérisée en ce que** le « textile » présente de préférence, au moins sur une face INT ou E X T de la structure complexe finale selon l'invention, une structure stratifiée dont les diverses couches seront disposées selon des combinaisons diverses en ce qui concerne l'ordre de l'intérieur vers l'extérieur et, pour certaines d'entre elles, comme un couche métallisée sur une face.

25. Structure plane isolante selon l'une quelconque des revendications 1 à 24, **caractérisée en ce que** le garnissage est obtenu par cardage d'un voile de fibres et nappage des voiles jusqu'à poids et épaisseur voulus, avec éventuellement recours à d'autres techniques bien connues.

26. Structure plane isolante selon l'une quelconque des revendications 1 à 25, **caractérisée en ce que** le garnissage est constitué par une fibre polyester d'environ 6 deniers et coupe de 64 mm en nappage, fibres de tous diamètres et toutes longueurs, creuses ou pleines.

27. Structure plane isolante selon l'une quelconque des revendications 1 à 26, **caractérisée en ce que** le garnissage est constitué tout autre type de fibre imputrescible par nature ou dont le traitement est possible, comme PA (polyamide), polypropylène, et polyester.

28. Structure plane isolante selon l'une quelconque des revendications 1 à 27, **caractérisée en ce que** le garnissage est constitué de coton ou autres fibres hydrophiles, mais dont l'extérieur est résistant à la dégradation par les rayonnements UV et lR.

29. Structure plane isolante selon la revendication 28, **caractérisée en ce que** le garnissage présente un poids de préférence environ 200 g / m2 pour une épaisseur d'environ 30 mm, la structure complète présentant alors par exemple une conformation telle que non tissé polypropylène / 200 g fibres / non tissé polypropylène.

30. Structure plane isolante selon l'une quelconque des revendications 15 à 28, **caractérisée en ce que** le garnissage est à 100 g / m2.

31. Structure plane isolante selon la revendication 30, **caractérisée en ce que** la structure complète est constituée d'un produit du type non tissé / garnissage fibres 100 g / m2 20 mm / non tissé, le non tissé étant par exemple un polyester ou polypropylène), sous forme d'un complexe avec par exemple, à titre non limitatif, une feuille métallisée.

32. Structure plane isolante selon l'une quelconque des revendications 1 à 31, **caractérisée en ce que** les garnissages sont plus complexes, notamment comportant deux ou plusieurs couches de fibres identiques ou différentes par leur nature telle que voile ou autre, ou par leur composition telle que couche de fibres naturelles combinées avec une couche de fibres synthétiques, ou deux couches différentes de fibres naturelles, ou de fibres synthétiques, et combinaisons analogues.

33. Structure plane isolante selon l'une quelconque des revendications 1 à 28, **caractérisée en ce qu'**elle comprend un non tissé polypropylène / garnissage de fibres à 100 g / m2 / non tissé HDPE ainsi qu'une feuille aluminium.

34. Structure plane isolante selon l'une quelconque des revendications 1 à 33, **caractérisée en ce qu'**elle comprend de manière moins préférée, comme garnissage certains types de mousses expansées si leur résilience et leur résistance à la pliure sont suffisantes.

35. Structure plane isolante selon l'une quelconque des revendications 1 à 34, **caractérisée en ce que** La feuille métallisée présente une épaisseur de 20 à 150 microns, de préférence 30 à 100 microns, de préférence voisine de 30 à 60 microns.

36. Structure plane isolante selon l'une quelconque des revendications 1 à 7, **caractérisée en ce que** la couche 5 et la couche 6, qui sont des couches textiles, consistent en feuilles de non tissé ou encore dit intissé 100 % polypropylène, de grammage 45 g/m2 et, s'il est traité par un matériau hydrophobe , une bonne imperméabilité à l'eau.

37. Structure plane isolante selon la revendication 36, **caractérisée en ce que** le polypropylène est de type « spun» (filé) et/ou teint.

38. Structure plane isolarte selon l'une quelconque des revendications 1 à 37, **caractérisée en ce que** la couche intermédiaire de garnissage de fibres formant une « couche isolante d'air » est en voiles de polyester.

39. Structure plane isolarte selon l'une quelconque des revendications 1 à 28, **caractérisée en ce que** le garnissage est constitué d'un 100 % polyester cardé, 100 g / m2, fibres de 60 mm, épaisseur 20 mm avant compression pour le transport en rouleau, cette épaisseur étant restaurée à la mise en place sur site.

40. Structure plane isolante selon l'une quelconque des revendications 1 à 29, **caractérisée en ce que** le garnissage est constitué d'un 100 % polyester cardé, 200 g / m2, fibres de 60 mm, épaisseur 30 mm.

41. Structure plane isolante selon l'une quelconque des revendications 1 à 40, **caractérisée en ce que** la couche extérieure 5 est un prolypropylène ou un Nylon ™.

42. Structure plane isolante selon l'une quelconque des revendications 1 à 41, **caractérisée en ce que** la couche isolante 7 peut être moins épaisse en raison des caractéristiques de la couche intérieure 8 est une structure composite composée, de l'extérieur vers l'intérieur.
- d'une couche 9 choisie parmis une couche de base fibreuse en polypropylène ou polyester ou Nylon™, notamment polypropylène, à environ 50 g/m2 ou formée par un film du produit PEHD (Polyéthylène Haute Densité) métallisé
- d'une couche intérieure 10 métallisée l'épaisseur étant de l'ordre de 30 à 50 microns
- éventuellement d'une couche intérieure de protection 11 choisie parmis une couche en polypropylène ou une couche formée par un film du produit PEHD (Polyéthylène Haute Densité) métallisé.

43. Structure plane isolante selon l'une quelconque des revendications 1 à 42, **caractérisée en ce que** la face métallisée, située SOUS l'isolant 7, c'est-à-dire sur la face INTERIEURE de cet isolant 7, conserve la chaleur en hiver et au contraire protège en été l'intérieur contre l'échauffement de la couche isolante 7 : on conserve donc la fraîcheur.

44. Structure plane isolante selon l'une quelconque des revendications 1 à 28, **caractérisée en ce que** la structure plane selon l'invention est composée, de l'extérieur de la tente vers l'intérieur des feuilles ou couches suivantes:
- polypropylène ou Nylon™ de protection 20
- couche fibreuse polypropylène, polyester ou Nylon™ 30
- garnissage fibreux choisi parmis un garnissage en voile de polyester, polypropylène 40 à 110 g / m2 ou un garnissage présentant un poids réduit de 110 à 90 g / m2
- couche fibreuse 30 polyester, polypropylène ou Nylon™
- couche intérieure de protection, éventuellement, en polypropylène ou polyester ou Nylon™ 20.

45. Structure plane isolante selon l'une quelconque des revendications 1 à 28, **caractérisée en ce que** la structure plane selon l'invention est composée, de l'extérieur de la tente vers l'intérieur, des feuilles ou couches suivantes:
- polypropylène ou Nylon™ ou polyester de protection 20
- couche fibreuse polypropylène, polyester ou Nylon™ métallisée sur une face, la face métallisée étant tournée vers l'intérieur de la tente, c'est-à-dire vers les fibres 40 35
- garnissage fibreux en voile de polyester, polypropylène 40 à 90 g/m2
- couche fibreuse polyester, polypropylène ou Nylon™ 30
- couche intérieure de protection, éventuellement, en polypropylène ou polyester ou Nylon™ 20

46. Structure plane isolante selon l'une quelconque des revendications 1 à 28, **caractérisée en ce que** la structure plane selon l'invention est composée, de l'extérieur de la tente vers l'intérieur, des feuilles ou couches suivantes:
- polypropylène ou Nylon™ ou polyester de protection 20
- couche fibreuse polypropylène, polyester ou Nylon™ métallisée sur une face, la face métallisée étant tournée vers l'extérieur de la tente 35
- garnissage fibreux en voile de polyester, polypropylène 40 à 90 g / m2
- couche fibreuse polyester, polypropylène ou Nylon™ 30
- couche intérieure de protection, éventuellement, en polypropylène ou polyester ou Nylon™ 20

47. Structure plane isolante selon l'une quelconque des revendications 1 à 28, **caractérisée en ce que** la structure plane selon l'invention est composée, de l'extérieur de la tente vers l'intérieur, des feuilles ou couches suivantes:
- polypropylène ou Nylon™ ou polyester de protection 20
- garnissage fibreux en voile de polyester, polypropylène 40 à 90 g/m2
- couche fibreuse polypropylène, polyester ou Nylon™ métallisée sur une face, la face métallisée étant tournée vers l'intérieur de la tente 35
- couche intérieure de protection, éventuellement, en polypropylène ou polyester ou Nylon™ 20

48. Structure plane isolante selon l'une quelconque des revendications 1 à 28, **caractérisée en ce que** la structure plane selon l'invention est composée, de l'extérieur de la tente vers l'intérieur, des feuilles ou couches suivantes:
- couche fibreuse polypropylène, polyester ou Nylon™ métallisée sur une face, la face métallisée étant tournée vers l'intérieur ou l'extérieur de la tente 35
- garnissage fibreux en voile de polyester, polypropylène 40 à90 ou 110g/m2
- couche fibreuse polyester, polypropylène ou Nylon™ 30
- couche intérieure de protection ,éventuellement, en polypropylène ou polyester ou Nylon™ 20

49. Structure plane isolante selon l'une quelconque des revendications 1 à 28, **caractérisée en ce que** la structure plane selon l'invention est composée, de l'extérieur de la tente vers l'intérieur, des feuilles ou couches suivantes:
- polypropylène ou Nylon™ ou polyester de protection 20
- couche fibreuse polyester, polypropylène ou Nylon™ 30
- garnissage fibreux en voile de polyester, polypropylène 40 à 90 ou 110 g / m2
- couche fibreuse polypropylène, polyester ou Nylon™ métallisée sur une face, la face métallisée étant tournée vers l'extérieur de la tente, c'est-à-dire vers les fibres 40 35
- couche intérieure de protection ,éventuellement, en polypropylène ou polyester ou Nylon™ 20

50. Structure plane isolante selon l'une quelconque des revendications 1 à 28, **caractérisée en ce que** la structure plane selon l'invention est composée, de l'extérieur de la tente vers l'intérieur, des feuilles ou couches suivantes:
- polypropylène ou Nylon™ ou polyester de protection 20
- feuille métallique teille que aluminium 30, 50 , 100 microns 50
- garnissage fibreux en voile de polyester, polypropylène 40 à90 ou 110g/m2
- couche 30 fibreuse polyester, polypropylène ou Nylon™
- couche intérieure de protection (éventuellement) en polypropylène ou polyester ou Nylon™ 20
si la couche 30 intérieure est absente, on appliquera la couche 20 intérieure, et inversement.

51. Structure plane isolante selon l'une quelconque des revendications 1 à 28, **caractérisée en ce que** la structure plane selon l'invention est composée, de l'extérieur de la tente vers l'intérieur, des feuilles ou couches suivantes:
- polypropylène ou Nylon™ ou polyester de protection 20
- couche 30 choisie parmis une couche fibreuse polyester, polypropylène ou Nylon™ ou choisie dans la gamme des produits PEHD
- garnissage fibreux en voile de polyester, polypropylène 40 à 110 g / m2
- couche 35 choisie parmis une couche fibreuse polypropylène, polyester ou Nylon ™ métallisée sur une face, la face métallisée étant tournée vers l'extérieur de la tente, c'est-à-dire vers les fibres 40, 35, ou choisie dans la gamme des produits PEHD.
- couche intérieure de protection (éventuellement) en polypropylène ou polyester ou Nylon™ 20

52. Structure plane isolante selon la revendication 51, **caractérisée en ce que** les produits PEHD sont à environ 50 g/m2 et 170 microns d'épaisseur, et les produits PEHD métallisés sont à environ 61 g/m2 et 170 microns.

53. Tapis de sol fabriqués avec les structures planes selon selon l'une quelconque des revendications 1 à 52, éventuellement munis comme indiqué d'une face inférieure caoutchoutée au contact du sol.

54. Utilisation d'une structure plane selon l'une quelconque des revendications 1 à 52 pour fabriquer des tentes de survie, canots de survie, hôpitaux de campagne, bâtiments ou structures de chantier , structures gonflables, capables d'assurer une protection thermique lors de froids extrêmes, et comportant une paroi de forme quelconque adaptée doublée à l'intérieur d'une structure plane.
